# EUROPÄISCHE PATENTSCHRIFT

(11) **EP 3 147 382 B1**
(45) Veröffentlichungstag und Bekanntmachung des Hinweises auf die Patenterteilung: **13.04.2022**
(21) Anmeldenummer: 16190686.2
(22) Anmeldetag: 26.09.2016
(51) Int. Cl.: C22F 1/08, C22C 9/04, H05B 3/12

(54) **VERWENDUNG EINES AUS EINER KUPFER-ZINK-MANGAN-LEGIERUNG AUSGEBILDETEN METALLISCHEN ELEMENTS ALS ELEKTRISCHES HEIZELEMENT**
USE OF A METALLIC ELEMENT MADE FROM A COPPER-ZINC- MANGANESE ALLOY AS ELECTRIC HEATING ELEMENT
UTILISATION D'UN ÉLÉMENT MÉTALLIQUE FORMÉ À PARTIR D'UN ALLIAGE CUIVRE-ZINC-MANGANÈSE EN TANT QU'ÉLÉMENT DE CHAUFFAGE ÉLECTRIQUE

(30) Priorität: 25.09.2015 DE 102015116314
(43) Veröffentlichungstag der Anmeldung: 29.03.2017
(73) Patentinhaber: Berkenhoff GmbH, 35452 Heuchelheim (DE)
(72) Erfinder: Barthel, Bernd, 35239 Steffenberg (DE); Gertler, Martin, 35764 Sinn (DE); Rühl, Alexander, 35625 Hüttenberg-Reiskirchen (DE); Schmid, Eberhard, 63755 Alzenau (DE)
(74) Vertreter: Uexküll & Stolberg

(56) Entgegenhaltungen:
- WO-A2-2004/013363
- CN-A- 103 849 795
- FR-A- 805 281
- GB-A- 756 884
- JP-A- S57 137 444
- JP-A- S57 145 956
- JP-A- S62 130 128
- None

## Beschreibung

Die vorliegende Erfindung betrifft die Verwendung einer aus Kupfer, Zink und Mangan bestehenden Legierung als elektrisches Heizelement. Die Verwendung kann insbesondere Niedrigtemperaturanwendungen betreffen.

Elektrische Heizelemente und insbesondere Widerstandsdrähte bzw. Heizdrähte - oder allgemein Heizleiter - für Heizanwendungen werden häufig aus Ni-Legierungen und insbesondere aus CuNi-Legierungen hergestellt. CuNi-Legierungen weisen eine gute Verarbeitkeit und Korrosionsbeständigkeit auf und erlauben aufgrund der vollkommenen Mischbarkeit in vorteilhafter Weise eine Einstellung materialspezifischer Kennwerte zur Einstellung eines gewünschten spezifischen Widerstands. Der ohmsche Widerstand eines konkreten Körpers lässt sich dann aus seinen geometrischen Abmessungen und dem spezifischen Widerstand berechnen. Dementsprechend sind in der Norm DIN 17471:1983-04 verschiedene CuNi-Legierungen als Widerstandslegierungen u.a. zur Verwendung als Heizelemente bzw. Heizleiter vorgesehen. Diese Legierungen haben aufgrund des Ni-Gehalts allerdings den Nachteil eines hohen Preises. Außerdem haben sie den Nachteil einer durch das Nickel bedingten sensibilisierende und karzinogenen Wirkung.

Andere im Stand der Technik zum Teil verwendete Legierungen haben gegenüber CuNi-Legierungen Nachteile. So sind beispielsweise CuSn-Legierungen aufgrund des Sn-Gehalts ebenfalls sehr teuer, und CuZn-Legierungen sind - wie auch andere Legierungen - u.a. aufgrund der erforderlichen Umformbarkeit Beschränkungen unterworfen. Insbesondere ist dadurch im Allgemeinen bei CuZn-Legierungen der realisierbare Zn-Gehalt begrenzt, so dass anders als etwa mit CuNi-Legierungen keine niedrigeren Leitfähigkeiten als 15 MS/m bei guter Umformbarkeit erzielbar sind.

Aus der JP S57 145956 A ist ein Draht aus einer Kupferlegierung bekannt, der als Heizelement für eine elektrische Decke verwendbar ist. Die Legierungszusammensetzung besteht aus Cu, 0,1∼1 Gew.% Sn und 1∼8 Gew.% Zn. Optional enthält die Legierung 0.2 Gew.% Mn bei einem Kupfergehalt von mehr als 63 Gew.%. Durch die Zugabe von Zn und etwas Sn soll die Stärke und Flexibilität der Drahtlegierung erhöht werden, wobei das Überschreiten von 1% bzw. 8% die Stärke und Flexibilität der Drahtlegierung reduziert.

Die GB 756 884 A beschreibt kupferbasierte elektrische Widerstandslegierungen für elektrische Widerstandsstäbe, insbesondere für Rotorstäbe von Elektromotoren, mit einem Cu-Gehalt von 53,1 bis 60,5%, einem Zn-Gehalt von 33-38,8%, einem Mn-Gehalt von 1,6-7,2% und einem Pb-Gehalt von 1,3-3%.

Es ist Aufgabe der vorliegenden Erfindung, in Zusammenhang mit elektrischen Heizelementen gegenüber CuNi-Legierungen unter Beibehaltung einer guten Umformbarkeit und der Erreichbarkeit von niedrigen Leitfähigkeiten eine Verbesserung in Bezug auf die Kosten zu erzielen.

Die der Erfindung zugrunde liegende Aufgabe wird durch die Verwendung einer aus Kupfer, Zink und Mangan bestehenden Legierung mit den Merkmalen des Anspruchs 1 gelöst. Vorteilhafte Ausgestaltungen der vorliegenden Erfindung sind Gegenstand der Unteransprüche.

Nach der vorliegenden Erfindung ist vorgesehen, eine aus Kupfer, Zink und Mangan bestehende Legierung mit einem Kupfergehalt von mindestens 63 Gew.% als elektrisches Heizelement zu verwenden. In einer Ausführungsform kann die aus Kupfer, Zink und

Mangan bestehende Legierung einen Kupfergehalt von mindestens 65 Gew.% aufweisen.

Im Rahmen der vorliegenden Erfindung ist erkannt worden, dass gerade die Kombination von Kupfer, Zink und Mangan spezifische Vorteile für die Verwendung in elektrischen Heizelementen mit sich bringt. Durch einen relativ hohen Zn-Gehalt können die Kosten der Legierung erheblich gesenkt werden. Das Mangan hat dabei zum einen die vorteilhafte Wirkung, dass sein Einfluss auf die Leitfähigkeit sehr viel größer ist als der des Zinks, so dass anders als bei Messing und anderen CuZn-Legierungen auch geringe Leitfähigkeiten von zum Beispiel weniger als 15 MS/m erreichbar sind. Insgesamt kann das Mangan durch Wahl seines Gehalts dazu verwendet werden, die Leitfähigkeit zumindest grob in den gewünschten Bereich zu bringen, und der Zn-Gehalt kann dann bevorzugt gewählt werden, um eine Feineinstellung der Leitfähigkeit vorzunehmen. Zum anderen hat das Mangan die vorteilhafte Wirkung, dass der Kupfergehalt trotz des Wunsches der Erzielung geringer Leitfähigkeiten so hoch sein kann, dass eine gute Kaltumformbarkeit der Legierung erhalten bleibt. Bei zu hohen Zn-Gehalten kommt es zu Ausscheidungen von β-Phase, die die Umformbarkeit in nachteiliger Weise beeinträchtigen. Aufgrund des großen Einflusses des Mangans auf die Leitfähigkeit bzw. Widerstand, reichen bereits geringste Gehalte von Mn, um eine vorteilhafte Leitfähigkeit zu erreichen. Insgesamt wird im Vergleich zu einer vergleichbaren reinen CuZn-Legierung ein Teil des Zinks durch Mangan ersetzt, um die obigen vorteilhaften Eigenschaften zu erhalten.

Die Erfindung basiert außerdem auf der Erkenntnis, dass für viele Heizanwendungen eine hohe Korrosions- bzw. Oxidationsbeständigkeit in der Praxis keine Rolle spielt. So stellt Oxidation beispielsweise für Heizanwendungen im Niedertemperaturbereich oder in Bereichen, in denen die Heizelemente bzw. Heizleiter mit einer Isolation versehen sind, kein Problem dar.

Daher lassen sich die obigen Eigenschaften der erfindungsgemäßen Kupfer-Zink-Mangan-Legierungen speziell für die Verwendung in elektrischen Heizelementen - und insbesondere im Niedrigtemperaturbereich - in vorteilhafter Weise ausnutzen.

Erfindungsgemäß beträgt der Kupfergehalt der Legierung 63 bis 70 Gew.% und zum Beispiel 65 bis 70 Gew.%. Ein solcher, durch das Mangan in Kombination mit Kupfer und Zink ermöglichter, Kupfergehalt gewährleistet zum einen, dass es nicht zu die Umformbarkeit beeinträchtigenden Ausscheidungen von β-Phase kommt, und zum anderen, dass ausreichend Zink und Mangan in der Legierung vorhanden sind, um die Kosten zu reduzieren, und die Leitfähigkeit in weiten Bereichen und insbesondere auf niedrige Werte einstellen zu können.

In einer vorteilhaften Ausführungsform beträgt der Mangangehalt der Legierung mindestens 0,2 Gew.% und zum Beispiel mehr als 0,3 Gew.%, bevorzugt mehr als 0,5 Gew.% oder mehr bevorzugt mehr als 0,8 Gew.%. Bevorzugt beträgt der Mangangehalt der Legierung 0,2 bis 20 Gew.%, bevorzugt 0,3 bis 20 Gew.% und mehr bevorzugt 0,8 bis 6 Gew.%.

Erfindungsgemäß beträgt die Summe des Mangangehalts und des Zinkgehalts der Legierung 30 bis 37 Gew.%, mehr bevorzugt 30 bis 35 Gew.% und noch mehr bevorzugt 33 bis 35 Gew.%.

In einer vorteilhaften Ausführungsform ist die Legierung bei Raumtemperatur einphasig und weist die α-Phase auf. Es ist jedoch auch möglich, dass die Legierung zu mehr als 90% α-Phase aufweist. Die Legierung kann bei der Herstellung des metallischen Heizelements rekristallisiert worden sein. Dies ist aber kein Erfordernis.

In einer vorteilhaften Ausführungsform wird das elektrische Heizelement bei einer Dauereinsatztemperatur von maximal 300 °C, bevorzugt maximal 200 °C, und mehr bevorzugt maximal 150 °C verwendet. Dabei beträgt die Dauereinsatztemperatur bevorzugt für elektrisch isolierte bzw. mit einer elektrischen Isolation versehene metallische Heizelemente maximal 300 °C und für blanke bzw. keine elektrische Isolation aufweisende metallische Elemente bevorzugt maximal 200 °C. Bei diesen geringen Temperaturen werden besonders geringe Anforderungen an die Korrosions- bzw. Oxidationsbeständigkeit oder an einen Korrosions- bzw. Oxidationsschutz gestellt.

Erfindungsgemäß weist die Legierung in dem metallischen Heizelement bei Raumtemperatur eine elektrische Leitfähigkeit von weniger als 15 MS/m auf. Die Legierung kann bei der Herstellung des metallischen Heizelements weichgeglüht bzw. einem Erholungsprozess unterworfen und/oder rekristallisiert worden sein. Dies ist aber kein Erfordernis. Bevorzugt wird das metallische Heizelement hergestellt, indem es kontinuierlich stranggegossen und anschließend umgeformt wird. Das Umformen kann bevorzugt Walzschritte und/oder Zieh- und Glühschritte umfassen, zum Beispiel einen Walzschritt, gefolgt von einem Glühschritt, einem anschließenden Ziehschritt und schließlich einem weiteren Glühschritt.

In einer vorteilhaften Ausführungsform ist das elektrische Heizelement ein Draht, wie zum Beispiel ein Draht mit rundem, kreisförmigem, rechteckigem oder vieleckigem Querschnitt, ein Vierkantdraht, ein Profildraht oder ein Flachdraht. Insbesondere ist das elektrische Heizelement ein Widerstandsdraht bzw. Heizdraht oder Heizleiter. Widerstandsdrähte bzw. Heizdrähte oder Heizleiter sind in DIN 17471:1983-04 unter Punkt 6 "Lieferzustand" beschrieben.

In einer vorteilhaften Ausführungsform wird das Heizelement mit elektrischer Isolierung verwendet. Dadurch kann es auch bei hohen Temperaturen eingesetzt werden.

In einer vorteilhaften Ausführungsform wird das Heizelement in einer Flächenheizung, in einer kabelförmigen Heizung oder in Elementen zum Kunststoffschweißen verwendet, zum Beispiel in einer Heizdecke, einer Fußbodenheizung bzw. einer Elektroschweißmuffe.

Im Folgenden werden drei Beispiele für aus Kupfer, Zink und Mangan bestehende Legierungen angegeben, aus denen jeweils ein metallisches Heizelement in Form eines Heizdrahts in vorteilhafter Weise ausgebildet sein kann. In jedem der drei Beispiele wurde das metallische Heizelement hergestellt, indem es kontinuierlich stranggegossen und anschließend umgeformt wurde. Das Umformen umfasste einen Walzschritt, gefolgt von einem Glühschritt, einem anschließenden Ziehschritt und schließlich einem weiteren Glühschritt.

### Beispiel 1

Das metallische Heizelement besteht aus CuZn32,6Mn0,8 und weist 32,6 Gew.% Zn und 0,8 Gew.% Mn auf. Die Zugfestigkeit beträgt 500 N/mm², und die Dehnbarkeit beträgt 20%. Das metallische Element hat einen kreisförmigen Querschnitt mit einem Durchmesser von 0,6 mm bei einem Wert von 0,337Ω/m. Die Leitfähigkeit beträgt ca. 10,5 MS/m. Dieses Beispiel stellt in Bezug auf die Leitfähigkeit eine Alternative zu der Legierung CuNi6 dar und weist im Vergleich dazu eine 50% größere Festigkeit auf.

### Beispiel 2

Das metallische Heizelement besteht aus CuZn31,5Mn1,9 und weist 31,5 Gew.% Zn und 1,9 Gew.% Mn auf. Die Zugfestigkeit beträgt 500 N/mm², und die Dehnbarkeit beträgt 20%. Das metallische Heizelement hat einen kreisförmigen Querschnitt mit einem Durchmesser von 0,6 mm bei einem Wert von 0,5 Ω/m. Die Leitfähigkeit beträgt ca 7,1 MS/m. Dieses Beispiel stellt in Bezug auf die Leitfähigkeit eine Alternative zu der Legierung CuNi10 dar und weist im Vergleich dazu eine fast 50% größere Festigkeit auf.

### Beispiel 3

Das metallische Heizelement besteht aus CuZn28,1Mn4,9 und weist 28,1 Gew.% Zn und 4,9 Gew.% Mn auf. Die Zugfestigkeit beträgt 500 N/mm², und die Dehnbarkeit beträgt 20%. Das metallische Heizelement hat einen kreisförmigen Querschnitt von 0,6 mm bei einem Widerstand von 0,9 Ω/m. Die Leitfähigkeit beträgt ca. 3,9 MS/m.

Die obigen beispielhaften metallischen Heizelemente können zum Beispiel hergestellt werden, indem zunächst durch Strangguss ein Element mit einem Durchmesser von 20 mm hergestellt, anschließend durch Walzen auf einen Durchmesser von 12 mm gebracht und schließlich einem stationären Glühschritt bei einer Temperatur von 450 bis 600 °C bis zur vollständigen Erweichung unterzogen wird. Dann erfolgt nach Abkühlung ein weiterer Walzschritt, mit dem der Durchmesser auf 8 mm gebracht wird, gefolgt von einem weiteren stationären Glühschritt bei einer Temperatur von 450 bis 600 °C bis zur vollständigen Erweichung. Anschließend wird das Element nach Abkühlung durch Ziehen auf einen Durchmesser von 5 mm gebracht und ein weiterer stationärer Glühschritt bei einer Temperatur von 450 bis 600 °C bis zur vollständigen Erweichung durchgeführt. Danach wird das Element nach Abkühlung durch Ziehen auf einen Durchmesser von 3 mm gebracht und eine Durchlauf-Glühung bei einer Temperatur von 750 bis 800 °C durchgeführt, wobei die Geschwindigkeit so angepasst wird, dass es zu einer vollständigen Erweichung kommt. Schließlich erfolgen nach Abkühlung zwei weitere Ziehschritte, mit denen der Durchmesser zunächst auf 1,5 mm und dann auf den Enddurchmesser von 0,6 mm gebracht wird, wobei im Anschluss an die beiden Ziehvorgänge jeweils ein Inline-Glühen gefolgt von einer Abkühlung durchgeführt wird.

## Patentansprüche

1. Verwendung einer aus Kupfer, Zink und Mangan bestehenden Legierung mit einem Kupfergehalt von 63 bis 70 Gew.% als elektrisches Heizelement, wobei die Summe des Mangangehalts und des Zinkgehalts der Legierung 30 bis 37 Gew.% beträgt, und wobei die Legierung bei Raumtemperatur eine elektrische Leitfähigkeit von weniger als 15 MS/m aufweist.

2. Verwendung nach Anspruch 1, bei der der Mangangehalt der Legierung mindestens 0,2 Gew.% beträgt.

3. Verwendung nach einem der vorhergehenden Ansprüche, bei der die Legierung bei Raumtemperatur einphasig ist und die α-Phase aufweist.

4. Verwendung nach einem der vorhergehenden Ansprüche, bei der das elektrische Heizelement bei einer Dauereinsatztemperatur von maximal 300 °C verwendet wird.

5. Verwendung nach einem der vorhergehenden Ansprüche, bei der das elektrische Heizelement bei einer Dauereinsatztemperatur von maximal 200 °C verwendet wird.

6. Verwendung nach einem der vorhergehenden Ansprüche, bei der das elektrische Heizelement bei einer Dauereinsatztemperatur von maximal 150 °C verwendet wird.

7. Verwendung nach einem der vorhergehenden Ansprüche, bei der das elektrische Heizelement ein Draht ist.

8. Verwendung nach Anspruch 7, bei der das elektrische Heizelement ein Widerstandsdraht ist.

9. Verwendung nach einem der vorhergehenden Ansprüche, bei der das Heizelement mit elektrischer Isolierung verwendet wird.

10. Verwendung nach einem der vorhergehenden Ansprüche, bei der das Heizelement in einer Flächenheizung, in einer kabelförmigen Heizung oder in Elementen zum Kunststoffschweißen verwendet wird.

11. Verwendung nach einem der vorhergehenden Ansprüche, bei der der Mangangehalt der Legierung 0,2 bis 20 Gew.% und bevorzugt 0,8 bis 6 Gew.% beträgt.

## Claims

1. Use of an alloy consisting of copper, zinc and manganese with a copper content of 63 to 70 wt% as electric heating element, wherein the sum of the manganese content and the zinc content of the alloy is 30 to 37 wt%, and wherein the alloy has an electrical conductivity at room temperature of less than 15 MS/m.

2. Use according to claim 1, wherein the manganese content of the alloy is at least 0.2 wt%.

3. Use according to any one of the preceding claims, wherein the alloy is at room temperature single-phase and has the α-phase.

4. Use according to any one of the preceding claims, wherein the electric heating element is used at a continuous operating temperature of at most 300°C.

5. Use according to any one of the preceding claims, wherein the electric heating element is used at a continuous operating temperature of at most 200°C.

6. Use according to any one of the preceding claims, wherein the electric heating element is used at a continuous operating temperature of at most 150°C.

7. Use according to any one of the preceding claims, wherein the electric heating element is a wire.

8. Use according to claim 7, wherein the electric heating element is a resistance wire.

9. Use according to any one of the preceding claims, wherein the heating element is used with electrical insulation.

10. Use according to any one of the preceding claims, wherein the heating element is used in a surface heating, in a cable-shaped heating or in elements for plastic welding.

11. Use according to any one of the preceding claims, wherein the manganese content of the alloy is 0.2 to 20 wt% and preferably 0.8 to 6 wt%.

## Revendications

1. Utilisation d'un alliage constitué de cuivre, de zinc et de manganèse ayant une teneur en cuivre de 63 à 70 % en poids en tant qu'élément de chauffage électrique, la somme de la teneur en manganèse et de la teneur en zinc de l'alliage étant de 30 à 37 % en poids, et l'alliage présentant à température ambiante une conductivité électrique inférieure à 15 MS/m.

2. Utilisation selon la revendication 1, dans laquelle la teneur en manganèse de l'alliage est au moins de 0,2 % en poids.

3. Utilisation selon l'une des revendications précédentes, dans laquelle l'alliage est monophasique à température ambiante et présente la phase α.

4. Utilisation selon l'une des revendications précédentes, dans laquelle l'élément de chauffage électrique est utilisé à une température d'utilisation prolongée de 300°C au maximum.

5. Utilisation selon l'une des revendications précédentes, dans laquelle l'élément de chauffage électrique est utilisé à une température d'utilisation prolongée de 200°C au maximum.

6. Utilisation selon l'une des revendications précédentes, dans laquelle l'élément de chauffage électrique est utilisé à une température d'utilisation prolongée de 150°C au maximum.

7. Utilisation selon l'une des revendications précédentes, dans laquelle l'élément de chauffage électrique est un fil.

8. Utilisation selon la revendication 7, dans lequel l'élément de chauffage électrique est un fil de résistance.

9. Utilisation selon l'une des revendications précédentes, dans lequel l'élément de chauffage est utilisé avec une isolation électrique.

10. Utilisation selon l'une des revendications précédentes, dans laquelle l'élément de chauffage est utilisé dans un chauffage au sol, dans un chauffage en forme de câble ou dans des éléments pour le soudage du plastique.

11. Utilisation selon l'une des revendications précédentes, dans laquelle la teneur en manganèse de l'alliage est de 0,2 à 20 % en poids et de préférence de 0,8 à 6 % en poids.
